# EUROPÄISCHE PATENTSCHRIFT

(11) **EP 1 482 062 B1**
(45) Veröffentlichungstag und Bekanntmachung des Hinweises auf die Patenterteilung: **28.06.2006**
(21) Anmeldenummer: 03012037.2
(22) Anmeldetag: 28.05.2003
(51) Int. Cl.: C22C 1/08, B22D 25/00, B22D 27/13

(54) **Schaumgiessverfahren sowie eine druckdicht verschliessbare Giessform zur Herstellung von Formteilen**
Foam casting method and pressure-tight closable die for the production of cast articles
Procédé de moulage de mousse métallique et moule fermable de manière étanche pour la fabrication d'articles moulés

(43) Veröffentlichungstag der Anmeldung: 01.12.2004
(73) Patentinhaber: Universität Hannover, 30167 Hannover (DE)
(72) Erfinder: Weber, Jochen, Dipl.-Ing., 30451 Hannover (DE); Schaper, Mirko, Dipl.-Ing., 30167 Hannover (DE); Bach, Friedrich-Wilhelm, Prof. Dr.-Ing., 30916 Isernhagen (DE)
(74) Vertreter: Scheffler, Jörg

(56) Entgegenhaltungen:
- EP-A- 1 266 973
- WO-A-03/015960
- DE-A- 2 644 272
- DE-A- 3 209 575
- DE-A- 10 104 340
- DE-C- 4 326 982

## Beschreibung

Die Erfindung betrifft ein Schaumgießverfahren zur Herstellung von Bauteilen oder geschäumten Formteilen sowie eine druckdicht verschließbare Gießform zur Herstellung von Formteilen.

Schaumgießverfahren sind ebenso wie Kokillengießverfahren, insbesondere Druckgießverfahren bereits Gegenstand vielfältiger praktischer und wissenschaftlicher Untersuchungen und Entwicklungen.

Beim Druckgießen wird das Metall durch einen Kolben mit großer Geschwindigkeit unter hohem Druck aus der Gießkammer in eine mehrteilige metallische Dauerform befördert, wo es aufgrund der hohen Wärmeableitung schnell erstarrt. Der Druck wird während der Erstarrung aufrechterhalten. Hohlräume und Hinterschneidungen werden durch feste oder bewegliche Kerne bzw. Schieber ausgeformt.

Das Kokillengießverfahren ist ein Präzisionsgießverfahren, mit dem kompliziert geformte Gussteile endabmessungsnah und mit hoher Oberflächengüte gefertigt werden können. Druckgussteile sind äußerst maßhaltig und weisen glatte, saubere Flächen und Kanten auf, sie erfordern nur geringe mechanische Bearbeitung.

Bauteile aus Aluminium oder Magnesium werden fast ausschließlich nach dem Kokillengießverfahren hergestellt, das sich durch vielfältige Vorteile für die Herstellung dünnwandiger Gussteile auszeichnet. Dieser Fertigungstechnik sind jedoch verfahrens- und werkstofftechnische Grenzen gesetzt, wenn großvolumige Bauteile komplexer Geometrie, beispielsweise Kurbelgehäuse, durch Gießen hergestellt werden sollen. Die konstruktive Gestaltung der Teile sowie sehr aufwendige und teure Gießwerkzeuge schließen das Druckgießen zur Herstellung solcher Bauteile aus Magnesium in Großserie heute aus. Die Vorteile der Sandgießtechnik liegen in der großen Konstruktionsfreiheit, der hohen Produktivität und Wirtschaftlichkeit sowie der Verwendung von recyclebaren Formstoffen.

Als problematisch bei allen bekannten Gießverfahren erweist sich die durch die Geometrie bestimmte Erstarrungsvorgang, so dass aufgrund der erhöhten Wärmeabfuhr die oberflächennahen Bereich zuerst erstarren, während im inneren Bereich noch Schmelze vorhanden ist. Hierdurch können beispielsweise Poren und Lunker entstehen. Daher werden Druckgussteile im Fertigungsprozess im Allgemeinen einer stichprobenartigen Sichtprüfung sowie zweckmäßigerweise auch einer stichprobenartigen Prüfung der Gütebeschaffenheit unterzogen.

Es sind aus der Praxis bereits auch verschiedene gießtechnische Methoden zur Herstellung offenporiger metallischer Werkstoffe, so genannte Schaumgießverfahren, bekannt. Die wirtschaftliche Bedeutung solcher Metallschäume insbesondere aus Aluminium- und Magnesiumlegierungen hat besonders auf dem Leichtbausektor deutlich zugenommen. Hierzu werden sowohl schmelz- als auch pulvermetallurgische Methoden zur Herstellung von Metallschäumen eingesetzt.

Mit den bekannten Verfahren sind geschlossenporige oder nahezu geschlossenporige Schäume realisierbar. Eine solche Morphologie ist für die mechanischen Eigenschaften und damit für strukturelle Anwendungen wie beispielsweise für Leichtbauelemente im Fahrzeugbau von Interesse. Funktionelle Anwendungen beispielsweise als Wärmetauscher, Filter oder Schalldämpfer erfordern eine überwiegend offenporige Struktur, damit ein Fluid in den Schaum eindringen oder durch ihn durchtreten kann.

Zur Herstellung von Metallschäumen werden in der Praxis unterschiedliche Verfahren eingesetzt.

Nach einem bekannten Verfahren wird mittels einer in die Schmelze eintauchenden Lanze der Schmelze ein Gas zugeführt. Das mit dem Gas durchsetze Schmelzgut wird in den oberflächennahen Schichten mittels eines Schiebers abgenommen und wird anschließend rasch abgekühlt. Auf diese Weise werden insbesondere plattenförmige Halbzeuge hergestellt, die anschließend zu unterschiedlichen Bauelementen ungeformt werden können.

Als nachteilig erweist es sich dabei, dass sich mit diesem Verfahren keine speziellen Geometrien oder Formteile realisieren lassen, so dass die so gewonnenen Halbzeuge in jedem Fall nachbearbeitet werden müssen. Die Oberfläche der plattenförmigen Halbzeuge ist nicht glatt, sondern offenporig. Zudem weisen solche Halbzeuge aufgrund der langsamen Abkühlung bei der Erstarrung eine ungleichmäßige Porenverteilung auf.

Es sind auch pulvermetallurgische Verfahren zur Herstellung von geschäumten Metallen bekannt, bei denen handelsübliche Metallpulver auf konventionellem Weg mit geringen Mengen eines ebenfalls pulverförmigen Treibmittels vermischt werden. Diese Pulvermischung wird zu einem festen, wenig porösen Vormaterial verdichtet. Bei Berücksichtigung der erforderlichen Verfahrensparameter ist das Resultat des Verdichtungsvorgangs ein schäumbares Vormaterial oder Halbzeug, welches gegebenenfalls durch konventionelle Umformtechniken zu Blechen, Profilen etc. weiterverarbeitet werden kann. In einer diese einschließenden Form werden diese Halbzeuge auf eine Erweichungstemperatur unterhalb ihrer Schmelztemperatur erwärmt, wobei das Treibmittel zum Aufschäumen führt.

Als nachteilig erweist sich dabei die eingeschränkten Formgebungsmöglichkeiten. Insbesondere können sehr feine Strukturen nicht realisiert werden. Zudem ist der Prozess schwierig beherrschbar. In der Praxis führt dies insbesondere zu einer ungleichen Verteilung der Poren. Die entstehenden Reaktionsgase erfordern zusätzliche Sicherheitsvorkehrungen.

Ein ebenfalls bekanntes Verfahren ist das Umgießen von Füllstoffen mit metallischen Schmelzen. Nach der Entfernung der Füllstoffe liegt ein schwammartiger, offenporiger Körper mit miteinander verbundenen Poren vor. Durch Wahl der Füllstoffe kann die Dichte und Porenmorphologie in weiten Grenzen variiert werden. Die nach diesem Verfahren hergestellten Materialien weisen jedoch Reste von Füllstoffe auf.

Ein gattungsgemäßes Verfahren ist beispielsweise auch bereits durch die DE 101 04 340 A1 bekannt, die ein Verfahren zur Herstellung von Metallschaum durch Zugabe eines Treibmittels zu einer Metallschmelze beschreibt, wobei die Metallschmelze in einen Formhohlraum eingebracht wird und mit einem Treibmittel aufgeschäumt wird.

Der Erfindung liegt die Aufgabe zugrunde, Schaumgießverfahren derart zu verbessern, dass die Qualität der dadurch hergestellten Erzeugnisse wesentlich erhöht ist. Insbesondere sollen homogene Materialeigenschaften erreicht werden. Weiterhin soll eine druckdicht verschließbare Gießform zur Durchführung solcher Verfahren geschaffen werden.

Die erstgenannte Aufgabe wird erfindungsgemäß mit einem Schaumgießverfahren gemäß den Merkmalen des Anspruchs 1 gelöst. Die Unteransprüche betreffen besonders zweckmäßige Weiterbildungen der Erfindung.

Erfindungsgemäß ist also ein Schaumgießverfahren zur Herstellung von Bauteilen oder geschäumten Formteilen vorgesehen, bei dem einer einen geschlossenen Formhohlraum lediglich teilweise ausfüllenden Metallschmelze ein Gas zugeführt wird, bis der Innendruck innerhalb des Formhohlraumes die Schmelzdruckkurve derart überschreitet, dass eine schlagartige Erstarrung der Metallschmelze nicht aufgrund eines Abkühlungsprozesses, sondern durch eine Druckerhöhung des auf die Metallschmelze wirkenden Gas erfolgt. Hierdurch wird die Erstarrung der Metallschmelze nicht wie beim Stand der Technik aufgrund eines Abkühlungsprozesses eingeleitet, sondern durch eine Druckerhöhung des auf die Metallschmelze wirkenden Fluides. Der Erstarrungsvorgang verläuft dadurch weitgehend ortsunabhängig und damit schlagartig, so dass der Momentanzustand der Metallschmelze nahezu unverändert in der erstarrten Metallschmelze abgebildet ist. Die Metallschmelze muss zu diesem Zweck nicht vollständig flüssig sein. Die Schmelzwärme kann nach der Erstarrung bei gleich bleibendem Druck bis zum Unterschreiten der Soliduslinie abgeführt werden. Aufgrund des einströmenden Gases wird zugleich das gewünschte Aufschäumen erreicht, so dass der Metallschaum den Formhohlraum vollständig ausfüllt, sowie ein Druckanstieg erreicht, der bei Überschreiten der Schmelzdruckkurve zur Erstarrung der Schmelze einschließlich der darin eingeschlossenen, die Poren bildenden Gasblasen führt. Der Prozess ist dadurch mit einem geringen Aufwand und in einem einzigen Arbeitsgang durchführbar. Weiterhin lassen sich dadurch Formteile herstellen, die zudem eine gleichmäßige Verteilung der Poren aufweisen und damit hohe und zugleich zuverlässig reproduzierbare Qualitätsanforderungen problemlos erfüllen. Aufgrund der einfachen Beherrschbarkeit des Verfahrens sind erhöhte Sicherheitsanforderungen nicht erforderlich, wobei insbesondere sowohl Kokillen als auch verlorene Formen mit entsprechenden Stützgehäusen als Gießformen eingesetzt werden können.

Dabei erweist es sich als besonders zweckmäßig, wenn die erstarrte Schmelze entsprechend der Schmelzdruckkurve derart abgekühlt wird, dass ein erneutes Erweichen der erstarrten Schmelze ausgeschlossen ist, um so die gewünschten Erzeugnisse mit einer möglichst kurzen Abkühlphase herstellen zu können und Verzögerung aufgrund unnötig langer Abkühldauern zu vermeiden.

Weiterhin erweist es sich als besonders Erfolg versprechend, wenn der Volumenstrom des einströmenden Gases in Abhängigkeit der gewünschten Verteilung der Poren bzw. der örtlichen Dichteverteilung der erstarrten Schmelze eingestellt wird, um auf diese Weise beispielsweise das Gesamtgewicht der so hergestellten Bauteile im Vergleich zum Stand der Technik weiter zu reduzieren. Der Volumenstrom kann dabei in unterschiedlichen Bereichen abweichend gesteuert zugeführt werden, wobei der Volumenstrom zeitabhängig gesteuert oder geregelt werden kann, um so auch die Beschaffenheit der Poren zusätzlich zu ihrer Verteilung einstellen zu können.

Besonders vorteilhaft ist es dabei, wenn ein im Bezug auf die Schmelze reaktionsneutrales Gas, insbesondere Schutzgas, eingesetzt wird. Hierdurch werden die ursprünglichen Materialeigenschaften grundsätzlich nicht verändert, so dass insbesondere keine chemische Reaktion des Gases mit der Schmelze eintritt. Der Prozess ist dadurch einfach beherrschbar und kann zudem gleichermaßen für unterschiedliche Werkstoffe eingesetzt werden.

Die Schmelze kann alle technisch relevanten Metalle und deren Legierungen enthalten. Besonders Erfolg versprechend ist es jedoch, wenn die Schmelze als einen Bestandteil Magnesium und/oder Aluminium enthält.

Weiterhin erweist es sich als besonders praxisnah, wenn mittels des Schaumgießverfahrens ein Hohlraum eines Bauelementes ausgefüllt wird. Hierdurch kann die Belastbarkeit, beispielsweise die Formstabilität und die Druckfestigkeit mit einem geringen Aufwand wesentlich erhöht werden. Dabei erweist sich insbesondere die hohe thermische Stabilität des Metallschaums als entscheidender Vorteil. Hierzu werden an dem Bauelementen vorhandene Öffnung für die Gaszufuhr genutzt, während weitere Öffnungen druckdicht verschlossen werden. Mittels geeigneter Hilfsmittels können dabei auch solche Bauteile ausgeschäumt werden, deren Beschaffenheit dem Erstarrungsdruck nicht standhält, wenn das Bauteil außenseitig beispielsweise mittels eines Fluides oder desselben Gases mit einem entsprechenden Gegendruck beaufschlagt wird und durch eine Form gestützt wird.

Weiterhin hat sich eine Ausgestaltung als besonders zweckmäßig erwiesen, bei der mittels des Schaumgießverfahrens mehrere Bauelemente kraftschlüssig miteinander verbunden werden. Hierdurch wird eine hoch belastbare und einfach zu realisieren Verbindung erreicht, die in der Praxis in unterschiedlichen Bereichen einsetzbar ist.

Die weitere Aufgabe der vorliegenden Erfindung, eine druckdicht verschließbare Gießform zur Durchführung solcher Verfahren zu schaffen, wird erfindungsgemäß dadurch realisiert, dass die Gießform zur Herstellung von Formteilen im Schaumgussverfahren mit mehreren Einlassöffnungen für ein Gas ausgestattet ist, um dadurch eine gleichmäßige Durchströmung der Schmelze zur Erzielung eines homogenen Metallschaumes zu realisieren. Hierdurch sind an sich bekannte Gießformen mit geringem Aufwand zu Durchführung des erfindungsgemäßen Verfahrens geeignet. Das Gas dient dabei der Druckerhöhung im Inneren der verschlossenen oder geschlossenen Form, um dadurch eine annähernd isotherme Erstarrung zu realisieren. Der nachteilige Abkühlungsprozess langsam erstarrter Schmelzen wird dadurch vermieden.

Dabei können nach einer besonders praxisgerechten Ausgestaltung der Erfindung die Einlassöffnungen entsprechend der gewünschten Dichteverteilung des Formteiles zueinander beabstandet angeordnet sind sein, um so partiell abweichende Eigenschaften des Formteiles realisieren zu können.

Zudem sind nach einer weiteren besonders vorteilhaften Weiterbildung einzelne der Einlassöffnungen wahlweise verschließbar ausgeführt oder weisen einen einstellbaren Strömungsquerschnitt auf, um so den Volumenstrom in geeigneter Weise, beispielsweise auch zeitabhängig beeinflussen zu können.

Hierzu eigenen sich auch Ausgestaltung der erfindungsgemäßen Gießform, bei der die Einlassöffnungen an einer Bodenfläche und/oder Wandfläche angeordnet sind, um dadurch die gewünschte Oberflächenbeschaffenheit, insbesondere also geschlossene oder offenporige Erzeugnisse, wahlweise realisieren zu können.

Die Gießform kann als verloren Form ausgeführt sein, jedoch erweist es sich als besonders praxisgerecht, wenn die Gießform zur mehrfachen Verwendung verschließbar ausgeführt ist.

Weiterhin hat nach einer besonders Erfolg versprechende Ausführung die Gießform eine Aufnahme zur Fixierung eines Einlegeteiles, wobei das Einlegeteil einen gegenüber der Schmelze höheren Schmelzpunkt aufweist und durch das Umschäumen zuverlässig mit dem Metallschaumformteil verbunden wird. Ein solcher Einlegeteil kann beispeisleise ein Flansch oder ein Gewindeaufnahme sein, die eine einfache Montage des Formteiles ermöglicht.

## Patentansprüche

1. Schaumgießverfahren zur Herstellung von Bauteilen oder geschäumten Formteilen, bei dem einer einen geschlossenen Formhohlraum lediglich teilweise ausfüllenden Metallschmelze ein Gas zugeführt wird, bis der Innendruck innerhalb des Formhohlraumes die Schmelzdruckkurve derart überschreitet, dass eine schlagartige Erstarrung der Metallschmelze nicht aufgrund eines Abkühlungsprozesses, sondern durch eine Druckerhöhung des auf die Metallschmelze wirkenden Gas erfolgt.

2. Schaumgießverfahren nach Anspruch 1, **dadurch gekennzeichnet, dass** die erstarrte Schmelze entsprechend der Schmelzdruckkurve derart abgekühlt wird, dass ein erneutes Erweichen der erstarrten Schmelze ausgeschlossen ist.

3. Schaumgießverfahren nach den Anspruch 1 oder 2, **dadurch gekennzeichnet, dass** der Volumenstrom des einströmenden Gases in Abhängigkeit der gewünschten Verteilung der Poren bzw. der örtlichen Dichteverteilung der erstarrten Schmelze eingestellt wird.

4. Schaumgießverfahren nach zumindest einem der Ansprüche 1 bis 3, **dadurch gekennzeichnet, dass** ein im Bezug auf die Schmelze reaktionsneutrales Gas, insbesondere Schutzgas, eingesetzt wird.

5. Schaumgießverfahren nach zumindest einem der Ansprüche 1 bis 4, **dadurch gekennzeichnet, dass** die Schmelze als einen Bestandteil Magnesium und/oder Aluminium enthält.

6. Schaumgießverfahren nach zumindest einem der Ansprüche 1 bis 5, **dadurch gekennzeichnet, dass** mittels des Schaumgießverfahrens ein Hohlraum eines Bauelementes ausgefüllt wird.

7. Schaumgießverfahren nach zumindest einem der Ansprüche 1 bis 6, **dadurch gekennzeichnet, dass** mittels des Schaumgießverfahrens mehrere Bauelemente kraftschlüssig miteinander verbunden werden.

8. Eine druckdicht verschließbare Gießform zur Herstellung von Formteilen nach dem Verfahren gemäß einem der Ansprüche 1 bis 7, **dadurch gekennzeichnet, dass** die Gießform zur Herstellung von Formteilen im Schaumgussverfahren mit mehreren Einlassöffnungen für ein Gas ausgestattet ist.

9. Gießform nach Anspruch 8, **dadurch gekennzeichnet, dass** die Einlassöffnungen entsprechend der gewünschten Dichteverteilung des Formteiles zueinander beabstandet angeordnet sind.

10. Gießform nach zumindest einem der Ansprüche 8 bis 9, **dadurch gekennzeichnet, dass** einzelne der Einlassöffnungen wahlweise verschließbar ausgeführt sind.

11. Gießform nach zumindest einem der Ansprüche 8 bis 10, **dadurch gekennzeichnet, dass** die Einlassöffnungen an einer Bodenfläche und/oder Wandfläche angeordnet sind.

12. Gießform nach zumindest einem der Ansprüche 8 bis 11, **dadurch gekennzeichnet, dass** die Gießform zur mehrfachen Verwendung verschließbar ausgeführt ist.

13. Gießform nach zumindest einem der Ansprüche 8 bis 12, **dadurch gekennzeichnet, dass** die Gießform eine Aufnahme zur Fixierung eines Einlegeteiles hat.

## Claims

1. Foam casting method for the production of components or foamed moulded articles, in which a gas is supplied to a metal melt which only partly fills a closed mould cavity until the internal pressure within the mould cavity exceeds the melting point pressure curve such that a sudden solidification of the metal melt occurs as a result not of a cooling process but of an increase in pressure of the gas acting on the metal melt.

2. Foam casting method according to claim 1, **characterised in that** the solidified melt is cooled according to the melting point pressure curve in such a way that renewed softening of the solidified melt is prevented.

3. Foam casting method according to either claim 1 or 2, **characterised in that** the volume flow of the supplied gas is adjusted as a function of the desired distribution of the pores or of the local density distribution of the solidified melt.

4. Foam casting method according to at least one of claims 1 to 3, **characterised in that** a gas is used which is neutral with respect to reacting with the melt, in particular an inert gas.

5. Foam casting method according to at least one of claims 1 to 4, **characterised in that** the melt contains magnesium and/or aluminium as one constituent.

6. Foam casting method according to at least one of claims 1 to 5, **characterised in that** a cavity in a component is filled by the foam casting method.

7. Foam casting method according to at least of claims 1 to 6, **characterised in that** a plurality of components are joined together in a non-positive manner by the foam casting method.

8. Casting mould which may be sealed in a pressure-tight manner for the production of moulded articles by the method according to any one of claims 1 to 7, **characterised in that** the casting mould for the production of moulded articles in the foam casting method is provided with a plurality of outlet openings for a gas.

9. Casting mould according to claim 8, **characterised in that** the inlet openings are spaced apart from each other according to the desired density distribution of the moulded article.

10. Casting mould according to at least one of claims 8 to 9, **characterised in that** some of the inlet openings are configured to be selectively closable.

11. Casting mould according to at least one of claims 8 to 10, **characterised in that** the inlet openings are arranged on a bottom surface and/or a wall surface.

12. Casting mould according to at least one of claims 8 to 11, **characterised in that** the casting mould is configured to be closable for repeated use.

13. Casting mould according to at least one of claims 8 to 12, **characterised in that** the casting mould has a receptacle for attaching an insert part.

## Revendications

1. Procédé de moussage pour la réalisation d'éléments de construction ou pièces moulées alvéolaires, dans lequel, dans un métal en fusion, remplissant seulement partiellement une cavité de moulage fermée, on introduit un gaz jusqu'à ce que la pression interne à l'intérieur de la cavité de moulage soit supérieure à une courbe de pression de la coulée, de telle sorte qu'il se produit une solidification brusque du métal en fusion qui est due non pas à un processus de refroidissement, mais à une augmentation de pression du gaz agissant sur le métal en fusion.

2. Procédé de moussage selon la revendication 1, **caractérisé en ce que** le métal en fusion solidifié est refroidi conformément à la courbe de pression de la coulée, de telle sorte qu'un nouveau ramollissement du métal en fusion solidifié est exclu.

3. Procédé de moussage selon la revendication 1 ou 2, **caractérisé en ce que** le débit volumétrique du gaz entrant est réglé en fonction de la répartition souhaitée des pores, plus précisément de la répartition locale de la densité de la coulée solidifiée.

4. Procédé de moussage selon au moins l'une quelconque des revendications 1 à 3, **caractérisé en ce que** le gaz utilisé est un gaz à réaction neutre par rapport au métal en fusion, en particulier un gaz inerte.

5. Procédé de moussage selon au moins l'une quelconque des revendications 1 à 4, **caractérisé en ce que** le métal en fusion contient du magnésium et/ou de l'aluminium en tant que constituant.

6. Procédé de moussage selon au moins l'une quelconque des revendications 1 à 5, **caractérisé en ce qu'**une cavité dans un élément de construction est remplie au moyen du procédé de moussage.

7. Procédé de moussage selon au moins l'une quelconque des revendications 1 à 6, **caractérisé en ce que** plusieurs éléments de construction sont assemblés les uns aux autres par adhérence au moyen du procédé de moussage.

8. Moule apte à être fermé de manière étanche à la pression pour la réalisation de pièces moulées conformément au procédé selon au moins l'une quelconque des revendications 1 à 7, **caractérisé en ce que** le moule pour la réalisation de pièces moulées par le procédé de moussage comporte plusieurs orifices d'admission pour un gaz.

9. Moule selon la revendication 8, **caractérisé en ce que** les orifices d'admission sont espacés les uns des autres en fonction de la répartition de densité souhaitée.

10. Moule selon au moins l'une quelconque des revendications 8 à 9, **caractérisé en ce que** différents orifices parmi tous les orifices d'admission peuvent être fermés au choix.

11. Moule selon au moins l'une quelconque des revendications 8 à 10, **caractérisé en ce que** les orifices d'admission sont ménagés sur une surface du fond et/ou sur des surfaces de paroi.

12. Moule selon au moins l'une quelconque des revendications 8 à 11, **caractérisé en ce que** le moule est réalisé de manière refermable pour une utilisation répétée.

13. Moule selon au moins l'une quelconque des revendications 8 à 12, **caractérisé en ce que** le moule comporte un logement destiné à la fixation d'un insert.
